# FASCICULE DE BREVET EUROPEEN

(11) **EP 2 192 596 B1**
(45) Date de publication et mention de la délivrance du brevet: **06.07.2011**
(21) Numéro de dépôt: 09171948.4
(22) Date de dépôt: 01.10.2009
(51) Int. Cl.: H01B 1/02

(54) **Toron à effet ressort limité**
Litze mit beschränkter Federwirkung
Brand with limited spring effect

(30) Priorité: 16.10.2008 FR 0857021
(43) Date de publication de la demande: 02.06.2010
(73) Titulaire: Nexans, 75008 Paris (FR)
(72) Inventeur: Debladis, Francis, 62223 Sainte Catherine les Arras (FR); Morice, Stéphane, 62790 Leforest (FR); Comoret, Emilien, 59171 Hornaig (FR)
(74) Mandataire: Peguet, Wilfried

(56) Documents cités:
- EP-A1- 0 384 862
- EP-A1- 0 457 186
- JP-A- 58 177 430
- US-A1- 2006 157 167

## Description

La présente invention se rapporte à un toron comprenant un ou plusieurs fils conducteurs électriques, à un câble électrique ainsi qu'à un faisceau de câblage.

Elle s'applique typiquement, mais non exclusivement aux câbles de contrôle électriques ou aux câbles d'énergie utilisés pour transmettre des courants. De tels câbles sont classiquement formés par une pluralité de fils conducteurs électriques (ou brins) de cuivre. Cette pluralité de fils est torsadée pour former un toron de section transversale d'au plus 0, 5 mm², et le toron est entouré par une gaine isolante, obtenue par exemple par extrusion.

Ces câbles sont utilisés dans différents domaines de l'industrie, tels que par exemple l'industrie automobile, où ils sont assemblés en faisceaux pour l'alimentation électrique de différents équipements. Ces câbles doivent ainsi notamment être les plus légers possibles, et présenter un faible encombrement tout en conservant une bonne résistance mécanique.

En essayant de remplacer les brins de cuivre recuits par des brins en alliage de cuivre dur pour améliorer la tenue mécanique du toron formé de ces brins, on s'est aperçu que lesdits brins en alliage de cuivre étaient difficilement manipulables lors de la fabrication des torons à cause d'un effet dit « ressort » de ces fils conducteurs électriques.

L'objet de la présente invention est de pallier les inconvénients des techniques de l'art antérieur en proposant un toron de section (transversale) d'au plus 0,35 mm² comprenant un ou plusieurs fils conducteurs électriques (A), caractérisé en ce que chaque fil conducteur électrique est constitué d'un alliage de cuivre et d'étain comprenant :
- une teneur en étain d'au moins 1500 ppm (0,15 % en poids) et d'au plus 2500 ppm (0,25 % en poids),
- une teneur en oxygène d'au plus 400 ppm (0,04 % en poids),
- une teneur en impuretés inévitables d'au plus 100 ppm (0,01 % en poids), et
- le reste de la teneur dudit alliage étant du cuivre, le(s) fil(s) conducteur(s) électrique(s) étant exempt(s) de traitement thermique lors de la fabrication du toron.

Un autre objet selon l'invention est un toron de section (transversale) d'au plus 0,35 mm² comprenant un ou plusieurs fils conducteurs électriques (B), caractérisé en ce que chaque fil conducteur électrique est constitué d'un alliage de cuivre et d'étain comprenant :
- une teneur en étain d'au moins 700 ppm (0,07 % en poids) et d'au plus 1200 ppm (0,12 % en poids),
- une teneur en oxygène d'au plus 50 ppm (0,005 % en poids), de préférence d'au plus 5 ppm (0,0005 % en poids),
- une teneur en impuretés inévitables d'au plus 100 ppm (0,01 % en poids), et
- le reste de la teneur dudit alliage étant du cuivre,
   le(s) fil(s) conducteur(s) électrique(s) étant exempt(s) de traitement thermique lors de la fabrication du toron.

Le cuivre utilisé pour fabriquer l'alliage des fils conducteurs électriques B est communément appelé CuOF pour Cuivre « Oxygen Free ».

Il a été constaté que les deux types de fil A et B selon l'invention, et donc les torons respectifs en résultant, présentent un effet ressort limité de façon significative tout en garantissant une tenue mécanique satisfaisante.

Au dessus d'une teneur en étain de 2500 ppm (0,25 % en poids) pour le fil conducteur électrique A ou au dessus d'une teneur en étain de 1200 ppm (0,12 % en poids) pour le fil conducteur électrique B, l'effet ressort du fil conducteur électrique devient important et il est très difficile et contraignant de le manipuler.

En dessous d'une teneur en étain de 1500 ppm (0,15 % en poids) pour le fil conducteur électrique A ou en dessous d'une teneur en étain de 700 ppm (0,07 % en poids) pour le fil conducteur électrique B, la tenue mécanique telle que la résistance à la traction diminue de façon significative et ainsi le fil conducteur électrique a tendance à se rompre beaucoup plus facilement.

En outre, le fil conducteur électrique A ou B selon l'invention, et donc les torons respectifs en résultant, présente avantageusement une tenue au pliage à 180° améliorée et limite ainsi les risques de cassure du fil dans des opérations de manipulations, d'assemblages, de transports, d'installations ou d'utilisations.

Enfin, le fil conducteur électrique A ou B selon l'invention, et donc les torons respectifs en résultant, ont une très bonne conductivité électrique (IACS) à température ambiante, cette conductivité électrique pouvant être de l'ordre de 90 %.

L'abréviation « ppm » dans la présente description signifie « parties par million massiques». En d'autres termes, la quantité x (ou la teneur) en ppm d'un élément z est exprimée par rapport au poids total de l'alliage.

On entend par « impuretés inévitables » la somme des éléments métalliques ou non métalliques compris dans l'alliage, hors cuivre, étain et oxygène, lors de la fabrication dudit alliage. Ces impuretés peuvent être par exemple les éléments suivants : Ag, As, Bi, Fe, Pb, S, Sb, Se, Te, Cd, Cr, Mn, P, Ni, Co, S, Fe et/ou Zn.

On entend par « traitement thermique lors de la fabrication du toron », tout traitement thermique classique qui permet d'obtenir un état recuit du ou des fils conducteurs électriques. Ce traitement est à différencier des modifications de structure liées notamment au vieillissement thermique lors de l'utilisation des torons après leur fabrication.

Typiquement, un traitement thermique de recuit entraîne un réarrangement de la microstructure de l'alliage qui compose le(s) fil(s) conducteur(s) électrique(s), notamment les grains de cuivre qui compose l'alliage ont une taille qui augmente après recuit. Dès lors, le traitement thermique lors de la fabrication d'un toron induit inévitablement une diminution de la résistance mécanique de l'alliage qui compose le(s) fil(s) conducteur(s) électrique(s).

Lorsque le toron comprend plusieurs fils conducteurs électriques, ces fils conducteurs sont torsadés entre eux. Lorsque le toron ne comprend qu'un seul fil conducteur électrique, cet unique fil n'est pas torsadé.

Le ou les fils conducteurs électriques qui composent le toron ont de préférence un diamètre allant de 0,10 à 0,67 mm.

Selon un mode de réalisation préféré, le toron selon l'invention n'est avantageusement pas compressé circulairement.

La teneur en impuretés inévitables, ou somme des impuretés inévitables, dans l'alliage selon l'invention, que ce soit le fil conducteur électrique A ou le fil conducteur électrique B, peut être d'au plus 65 ppm.

Selon le mode de réalisation du fil conducteur électrique A, la teneur en étain peut être strictement supérieure à 1500 ppm (0,15 % en poids), et de préférence d'au moins 1700 ppm (0,17 % en poids). La teneur en étain peut être en outre d'au plus 2200 ppm (0,22 % en poids).

Quant à la teneur en oxygène, elle peut être d'au plus 300 ppm (0,03 % en poids). De préférence, la teneur en oxygène peut être d'au moins 100 ppm, et plus préférentiellement d'au moins 150 ppm (0,015 % en poids).

Selon le mode de réalisation du fil conducteur électrique B, la teneur en étain peut être d'au plus 1000 ppm (0,1 % en poids). De préférence, la teneur en étain peut être d'au moins 800 ppm (0,08 % en poids).

Dans un mode de réalisation particulièrement préféré, chaque fil conducteur électrique est étamé, c'est-à-dire qu'il est recouvert d'une fine couche métallique d'étain sur sa surface. L'étamage permet d'améliorer notamment la soudabilité des fils conducteurs électriques.

Un autre objet selon l'invention est un câble électrique comportant un toron d'un ou de plusieurs fils conducteurs électriques A ou B, s'étendant dans la direction longitudinale du câble, ledit toron étant entouré le long du câble par une gaine isolante.

Un autre objet selon l'invention est un faisceau de câblage comprenant une pluralité de câbles électriques tels que définis ci-avant.

D'autres caractéristiques et avantages de la présente invention apparaîtront à la lumière des exemples qui vont suivre en référence à la figure unique, lesdits exemples et figure étant donnés à titre illustratif et nullement limitatif.

La figure 1 représente la résistance à la traction (MPa) en fonction de la concentration en étain (% en poids) d'un alliage de Cu / Sn et d'un alliage CuOF / Sn respectivement sous forme d'un fil conducteur électrique et sous forme d'un toron de 7 fils conducteurs électriques.

### Exemples

### Procédé de fabrication des fils conducteurs électriques A et B

Les fils conducteurs électriques selon l'invention sont classiquement fabriqués à partir d'une coulée de cuivre et d'étain, cette coulée étant ensuite laminée sur la même ligne de production.

A la différence de la fabrication des fils conducteurs électriques A, l'étape de coulée pour la fabrication des fils conducteurs électriques B est réalisée sous vide.

Le barreau d'alliage de cuivre / étain ainsi obtenu est tréfilé par une opération d'étirage à froid ayant pour objet de transformer le barreau métallique en fils conducteurs électriques par passes successives à travers des filières de diamètres de plus en plus petits. Comme le diamètre du barreau en sortie de laminage est important, notamment de l'ordre de 6 à 10 mm, la réduction de section se fait généralement en deux opérations successives de tréfilage. La première tréfileuse permet de réduire le diamètre du fil à une valeur de 2,5 à 1,6 mm. La seconde tréfileuse permet de réduire le fil au diamètre final, c'est-à-dire de 0,10 à 0,67 mm. Avant de passer sur la seconde tréfileuse, il peut être possible d'étamer le fil conducteur électrique, c'est à dire de déposer une fine couche d'étain par électrodéposition à la surface dudit fil.

En sortie de tréfilage, aucune opération de recuit n'est réalisée, et l'alliage obtenu reste ainsi dans un état écroui.

Après cette étape de tréfilage, les fils conducteurs électriques obtenus sont torsadés pour obtenir un toron.

Dans une étape supplémentaire, ledit toron peut être entouré par une gaine isolante du type couche polymérique électriquement isolante.

Les alliages obtenus sont détaillés dans le tableau 1 suivant.

**Tableau 1**

| Fil conducteur électrique | Alliage Cu/Sn | | Alliage CuOF/Sn | |
|---|---|---|---|---|
| | A1 | A2 | B1 | B2 |
| Teneur en étain | 1700 | 4500 | 1000 | 2500 |
| Teneur en oxygène | 250 | 250 | < 5 | < 5 |
| Teneur en impuretés | < 65 | < 65 | < 65 | < 65 |

Les teneurs en éléments métalliques dans les alliages de cuivre / étain (Cu/Sn ou CuOF/Sn) sont classiquement déterminées à l'aide d'un spectrographe commercialisé par la société ARL sous la référence Thermo Optec 3460.

La teneur en oxygène des alliages est quant à elle classiquement déterminée à l'aide d'un analyseur d'oxygène commercialisé par la société LECO sous la référence R0116.

### Test de souplesse

Il s'agit d'un test pour apprécier la mémoire mécanique d'un conducteur, c'est à dire sa rigidité.

Le mode opératoire consiste, à partir d'un toron de sept fils conducteurs électriques tréfilés d'un diamètre unitaire de 0,202 mm, à :
- réaliser un ressort à spires jointives sur un mandrin d'un diamètre de 20 mm et sous une contrainte axiale (masse) de l'ordre de 400 g,
- relaxer le ressort en supprimant la contrainte axiale,
- couper le ressort longitudinalement, et
- sur les spires coupées, mesurer le diamètre relaxé et le plé, le plé étant le déport d'une spire exprimé en mm.

Les résultats de ce test sont rassemblés dans les tableaux 2 et 3 ci-après.

Dans les tableaux 2 et 3, la relaxation en pourcentage (%) est définie par la formule suivante : $\frac{Diamètre relaxé - Diamètre enroulement}{Diamètre enroulement} x 100$
dans laquelle le Diamètre enroulement est le diamètre du mandrin, à savoir 20 mm.

**Tableau 2**

| | **Torons de 7 fils conducteurs électriques** | | | |
|---|---|---|---|---|
| | **Alliage Cu/Sn A1** | | **Alliage Cu/Sn A2** | |
| | Relaxation (%) | Plé (mm) | Relaxation (%) | Plé (mm) |
| Test 1 | 1,4 | 15 | 2,0 | 8 |
| Test 2 | 1,3 | 6 | 2,1 | 28 |
| Test 3 | 1,3 | 11 | 2,0 | 32 |
| Test 4 | 1,3 | 4 | 2,4 | 34 |
| Test 5 | 1,4 | 17 | 2,2 | 15 |
| Test 6 | 1,3 | 12 | 2,0 | 25 |
| Test 7 | 1,4 | 5 | 2,1 | 10 |
| Test 8 | 1,3 | 14 | 2,0 | 12 |
| Test 9 | 1,2 | 22 | 2,0 | 24 |
| Test 10 | 1,4 | 15 | 2,0 | 22 |
| Moyenne en nombre sur les 10 tests | 1,3 | 12 | 2,1 | 21 |

**Tableau 3**

| | **Torons de 7 fils conducteurs électriques** | | | |
|---|---|---|---|---|
| | **Alliage CuOF/Sn B1** | | **Alliage CuOF/Sn 82** | |
| | Relaxation | Plé | Relaxation | Plé |
| | (%) | (mm) | (%) | (mm) |
| Test 1 | 1,4 | 14 | 1,9 | 16 |
| Test 2 | 1,2 | 9 | 2,1 | 19 |
| Test 3 | 1,2 | 13 | 2,0 | 22 |
| Test 4 | 1,3 | 15 | 2,0 | 17 |
| Test 5 | 1,2 | 17 | 2,1 | 26 |
| Test 6 | 1,3 | 11 | 1,8 | 24 |
| Test 7 | 1,2 | 7 | 1,9 | 19 |
| Test 8 | 1,3 | 10 | 2,0 | 22 |
| Test 9 | 1,3 | 7 | 2,0 | 17 |
| Test 10 | 1,4 | 8 | 1,9 | 17 |
| Moyenne en nombre sur les 10 tests | 1,3 | 11 | 2,0 | 20 |

Les résultats des tableaux 2 et 3 montrent clairement que les torons constitués de fils conducteurs électriques selon l'invention (alliage Cu/Sn A1 ou alliage CuOF/Sn B1) présente une relaxation ainsi qu'un plé moyens bien inférieurs à ceux des torons constitués de fils conducteurs selon l'art antérieur (alliage Cu/Sn A2 ou alliage CuOF/Sn B2). Ainsi, l'effet ressort des torons selon la présente invention est beaucoup moins marqué que ceux de l'art antérieur.

### Tenue au pliage à 180°

Il s'agit d'un test rapide de pliages répétés sur un rayon de pliage sensiblement égal à zéro. Un pliage consiste en une flexion d'un fil conducteur électrique à 180 degrés et son retour en position initiale.

Le test est applicable sur une gamme de fils conducteurs électriques de diamètres d'environ 0,15 mm à environ 0,51 mm. Pour le test, des fils conducteurs électriques tréfilés avec un diamètre de 0,202 mm ont été utilisés.

Pour ce faire, la première extrémité d'une portion de fil conducteur électrique est fixée à une baguette rigide ayant deux faces parallèles longitudinales et deux arrêtes longitudinales. Cette baguette est solidaire d'une manivelle destinée à faire tourner ladite baguette sur son axe longitudinale.

La seconde extrémité de ladite portion est quant à elle fixée à une contrainte axiale (masse) de 85 g permettant de maintenir en contact permanent le fil conducteur électrique et la réglette durant le test.

Le protocole opératoire du test de pliage à 180° consiste à faire tourner la manivelle de 180° afin que le fil conducteur électrique s'enroule autour de la réglette en restant en contact avec les deux faces ainsi qu'avec l'une des deux arrêtes longitudinales de la baguette. L'arrête de la baguette permet de pouvoir plier à 180° le fil conducteur électrique grâce à la masse suspendue à la seconde extrémité dudit fil. On déplie ensuite le fil conducteur électrique ainsi plié. Ce protocole est répété sur la même portion de fil plié jusqu'à ce que le fil se casse.

Les résultats de ce test sont rassemblés dans les tableaux 4 et 5 ci-après.

**Tableau 4**

| | **Fil conducteur électrique** | |
|---|---|---|
| | **Alliage Cu/Sn A1** | **alliage Cu/Sn A2** |
| | Nombre de pliage de 180° aller-retour avant rupture du fil | |
| Test 1 | 10 | 6 |
| Test 2 | 8 | 6 |
| Test 3 | 10 | 6 |
| Test 4 | 8 | 7 |
| Test 5 | 9 | 6 |
| Test 6 | 9 | 6 |
| Test 7 | 8 | 7 |
| Test 8 | 7 | 6 |
| Test 9 | 7 | 6 |
| Test 10 | 7 | 7 |
| Test 11 | 10 | 6 |
| Test 12 | 8 | 6 |
| Moyenne en nombre sur les 12 tests | 8 | 6 |

**Tableau 5**

| | **Fil conducteur électrique** | |
|---|---|---|
| | **Alliage CuOF/Sn Alliage B1** | **CuOF/Sn B2** |
| | Nombre de pliage de 180° aller-retour avant rupture du fil | |
| Test 1 | 10 | 7 |
| Test 2 | 8 | 7 |
| Test 3 | 9 | 6 |
| Test 4 | 10 | 7 |
| Test 5 | 7 | 7 |
| Test 6 | 9 | 6 |
| Test 7 | 9 | 6 |
| Test 8 | 8 | 6 |
| Test 9 | 10 | 7 |
| Test 10 | 10 | 6 |
| Test 11 | 9 | 6 |
| Test 12 | 9 | 6 |
| Moyenne en nombre sur les 12 tests | 9 | 6 |

La moyenne en nombre obtenue sur les 12 fils conducteurs électriques (12 tests) selon l'invention (alliage Cu/Sn A1 et alliage CuOF/Sn B1) est supérieure à celle obtenues sur les 12 fils conducteurs électriques selon l'art antérieurs (alliage Cu/Sn A2 et alliage CuOF/Sn B2). Ainsi, le fil conducteur électrique selon l'invention, et le toron en résultant, est beaucoup plus résistant aux contraintes mécaniques subies par les fils lors de leur manipulation, assemblage, transport, installation ou utilisation.

### Test de résistance à la traction

La figure 1 représente la résistance à la traction (MPa), ou tenue mécanique, en fonction de la teneur en étain (% en poids) :
- d'un fil conducteur électrique d'un diamètre de 0,202 mm constitué d'un alliage de Cu / Sn comprenant la teneur en oxygène et en impuretés de l'alliage A1 (courbe intitulée « single wire Cu+Sn »), et d'un toron comprenant un assemblage de 7 de ces fils (courbe intitulée « strand Cu+Sn »), d'une part, et
- d'un fil conducteur électrique d'un diamètre de 0,202 mm constitué d'un alliage de CuOF / Sn comprenant la teneur en oxygène et en impuretés de l'alliage B1 (courbe intitulée « single wire CuOF+Sn »), et d'un toron comprenant un assemblage de 7 de ces fils (courbe intitulée « strand CuOF+Sn »), d'autre part.

Que ce soit les courbes des fils conducteurs électriques ou des torons, on constate que la résistance mécanique décroit de façon significative à partir de 0,15 % en poids (1500 ppm) d'étain dans les alliages de Cu/Sn et pour des teneurs d'étain inférieures à 0,15 % en poids, et à partir de 0,07-0,08 % en poids (700-800 ppm) d'étain dans les alliages de CuOF/Sn et pour des teneurs d'étain inférieures à 0,07 % en poids.

## Revendications

1. Toron de section d'au plus 0, 35 mm² comprenant un ou plusieurs fils conducteurs électriques (A), **caractérisé en ce que** chaque fil conducteur électrique est constitué d'un alliage de cuivre et d'étain comprenant :
- une teneur en étain d'au moins 1500 ppm et d'au plus 2500 ppm,
- une teneur en oxygène d'au plus 400 ppm,
- une teneur en impuretés inévitables d'au plus 100 ppm, et
- le reste de la teneur dudit alliage étant du cuivre,
le(s) fil(s) conducteur(s) électrique(s) étant exempt(s) de traitement thermique lors de la fabrication du toron.

2. Toron selon la revendication 1, **caractérisé en ce que** la teneur en étain est strictement supérieure à 1500 ppm.

3. Toron selon la revendication 1 ou 2, **caractérisé en ce que** la teneur en étain est d'au moins 1700 ppm.

4. Toron selon l'une quelconque des revendications précédentes, **caractérisé en ce que** la teneur en étain est d'au plus 2200 ppm.

5. Toron de section d'au plus 0,35 mm² comprenant un ou plusieurs fils conducteurs électriques (B), **caractérisé en ce que** chaque fil conducteur électrique est constitué d'un alliage de cuivre et d'étain comprenant :
- une teneur en étain d'au moins 700 ppm et d'au plus 1200 ppm,
- une teneur en oxygène d'au plus 50 ppm, de préférence d'au plus 5 ppm,
- une teneur en impuretés inévitables d'au plus 100 ppm, et
- le reste de la teneur dudit alliage étant du cuivre,
le(s) fil(s) conducteur(s) électrique(s) étant exempt(s) de traitement thermique lors de la fabrication du toron.

6. Toron selon l'une quelconque des revendications précédente, **caractérisé en ce que** le toron n'est pas compressé circulairement.

7. Câble électrique comportant un toron tel que défini aux revendications 1 à 6, s'étendant dans la direction longitudinale du câble, ledit toron étant entouré le long du câble par une gaine isolante.

8. Faisceau de câblage comprenant une pluralité de câbles électriques selon la revendication 7.

## Claims

1. A strand with a section of at most 0.35 mm² comprising one or more electrically conducting wires (A), **characterized in that** each electrically conducting wire consists of an alloy of copper and tin comprising:
- a tin content of at least 1,500 ppm and of at most 2,500 ppm,
- an oxygen content of at most 400 ppm,
- a content of inevitable impurities of at most 100 ppm, and
- the remainder of the contents of said alloy being copper,
the electrically conducting wire(s) being without any heat treatment during the manufacturing of the strand.

2. The strand according to claim 1, **characterized in that** the tin content is strictly greater than 1,500 ppm.

3. The strand according to claim 1 or 2, **characterized in that** the tin content is at least 1,700 ppm.

4. The strand according to any of the preceding claims, **characterized in that** the tin content is at most 2,200 ppm.

5. A strand with a section of at most 0.35 mm² comprising one or more electrically conducting wires (B), **characterized in that** each electrically conducting wire consists of an alloy of copper and tin comprising:
- a tin content of at least 700 ppm and of at most 1,200 ppm,
- an oxygen content of at most 50 ppm, preferably at most 5 ppm,
- a content of inevitable impurities of at most 100 ppm,
and
- the remainder of the contents of said alloy being copper,
the electrically conducting wire(s) being without any heat treatment during the manufacturing of the strand.

6. The strand according to any of the preceding claims, **characterized in that** the strand is not circularly compressed.

7. An electric cable including a strand as defined in claims 1 to 6, extending in the longitudinal direction of the cable, said strand being surrounded along the cable by an insulating sheath.

8. A wiring bundle comprising a plurality of electric cables according to claim 7.

## Patentansprüche

1. Litze mit einem Querschnitt von höchstens 0,35 mm², die einen oder mehrere elektrische Leitungsdrähte (A) umfasst, **dadurch gekennzeichnet, dass** jeder elektrische Leitungsdraht aus einer Kupfer-Zinn-Legierung besteht, die umfasst:
- einen Zinngehalt von mindestens 1500 ppm und höchstens 2500 ppm,
- einen Sauerstoffgehalt von höchstens 400 ppm,
- einen Gehalt an unvermeidbaren Unreinheiten von höchstens 100 ppm, und
- wobei der Rest des Gehalts der Legierung Kupfer ist, wobei der/die elektrische/n Leitungsdraht/Leitungsdrähte bei der Herstellung der Litze nicht thermisch behandelt wird/werden.

2. Litze nach Anspruch 1, **dadurch gekennzeichnet, dass** der Zinngehalt strikt über 1500 ppm ist.

3. Litze nach Anspruch 1 oder 2, **dadurch gekennzeichnet, dass** der Zinngehalt mindestens 1700 ppm ist.

4. Litze nach einem der vorangehenden Ansprüche, **dadurch gekennzeichnet, dass** der Zinngehalt höchstens 2200 ppm ist.

5. Litze mit einem Querschnitt von höchstens 0,35 mm², die einen oder mehrere elektrische Leitungsdrähte (B) umfasst, **dadurch gekennzeichnet, dass** jeder elektrische Leitungsdraht aus einer Kupfer-Zinn-Legierung besteht, die umfasst:
- einen Zinngehalt von mindestens 700 ppm und höchstens 1200 ppm,
- einen Sauerstoffgehalt von höchstens 50 ppm, vorzugsweise von höchstens 5 ppm,
- einen Gehalt an unvermeidbaren Unreinheiten von höchstens 100 ppm, und
- wobei der Rest des Gehalts der Legierung Kupfer ist, wobei der/die elektrische/n Leitungsdraht/Leitungsdrähte bei der Herstellung der Litze nicht thermisch behandelt wird/werden.

6. Litze nach einem der vorangehenden Ansprüche, **dadurch gekennzeichnet, dass** die Litze nicht kreisförmig komprimiert ist.

7. Elektrisches Kabel, das eine Litze umfasst, so wie in den Ansprüchen 1 bis 6 definiert, die sich in Längsrichtung des Kabels erstreckt, wobei die Litze entlang des Kabels von einer Isolierhülle umgeben ist.

8. Verkabelungsbündel, das eine Vielzahl elektrischer Kabel nach Anspruch 7 umfasst.
